# EUROPÄISCHE PATENTSCHRIFT

(11) **EP 2 288 750 B1**
(45) Veröffentlichungstag und Bekanntmachung des Hinweises auf die Patenterteilung: **05.09.2012**
(21) Anmeldenummer: 09745789.9
(22) Anmeldetag: 14.05.2009
(51) Int. Cl.: D21H 17/42, D21H 17/44, D21H 21/18

(54) **VERFAHREN ZUR HERSTELLUNG VON PAPIER, PAPPE UND KARTON MIT HOHER TROCKENFESTIGKEIT**
METHOD FOR PRODUCING PAPER, PAPERBOARD AND CARDBOARD WITH A HIGH DRY STRENGTH
PROCÉDÉ DE PRODUCTION DE PAPIER, DE CARTON-PÂTE, ET DE CARTON PRÉSENTANT UNE RÉSISTANCE À SEC ÉLEVÉE

(30) Priorität: 15.05.2008 EP 08156244; 08.01.2009 EP 09150237
(43) Veröffentlichungstag der Anmeldung: 02.03.2011
(73) Patentinhaber: BASF SE, 67056 Ludwigshafen (DE)
(72) Erfinder: ESSER, Anton, 67117 Limburgerhof (DE); HÄHNLE, Hans-Joachim, 67435 Neustadt (DE)
(86) Internationale Anmeldenummer: PCT/EP2009/055837
(87) Internationale Veröffentlichungsnummer: WO 2009/138457

(56) Entgegenhaltungen:
- CA-A1- 1 110 019
- DE-A1-102005 029 010
- US-A- 5 185 062
- US-A- 5 338 406
- US-A1- 2003 188 840

## Beschreibung

Die Erfindung betrifft ein Verfahren zur Herstellung von Papier, Pappe und Karton mit hoher Trockenfestigkeit durch Zugabe von wasserlöslichen kationischen Polymerisaten und anionischen Polymerisaten zu einem Papierstoff, Entwässern des Papierstoffs und Trocknen der Papierprodukte.

Um die Trockenfestigkeit von Papier zu erhöhen, kann man einen Trockenverfestiger entweder auf die Oberfläche eines bereits getrockneten Papiers auftragen oder einem Papierstoff vor der Blattbildung zusetzen. Die Trockenverfestiger werden üblicherweise in Form einer 1 bis 10%igen wässrigen Lösung angewendet. Trägt man eine solche Lösung eines Trockenverfestigers auf die Oberfläche eines Papiers auf, so sind bei dem anschließenden Trocknungsprozess beträchtliche Mengen an Wasser zu verdampfen. Da der Trocknungsschritt sehr energieaufwendig ist und da die Kapazität der üblichen Trocknungseinrichtungen an Papiermaschinen meistens nicht so groß ist, dass man bei der maximal möglichen Produktionsgeschwindigkeit der Papiermaschine fahren kann, muss die Produktionsgeschwindigkeit der Papiermaschine erniedrigt werden, damit das trockenfest ausgerüstete Papier in ausreichendem Maße getrocknet wird.

Setzt man den Trockenverfestiger dagegen einem Papierstoff vor der Blattbildung zu, so muss das ausgerüstete Papier nur einmal getrocknet werden. Aus der DE-A-35 06 832 ist ein Verfahren zur Herstellung von Papier mit hoher Trockenfestigkeit bekannt, bei dem man zum Papierstoff zunächst ein wasserlösliches kationisches Polymerisat und anschließend ein wasserlösliches anionisches Polymerisat zugibt. Als wasserlösliche kationische Polymerisate werden in den Beispielen Polyethylenimin, Polyvinylamin, Polydiallyldimethylammoniumchlorid und mit Epichlorhydrin vernetzte Kondensationsprodukte aus Adipinsäure und Diethylentriamin beschrieben. Als wasserlösliche anionische Polymerisate kommen beispielsweise Homo- oder Copolymerisate von ethylenisch ungesättigten C₃- bis C₅-Carbonsäuren in Betracht. Die Copolymerisate enthalten beispielsweise 35 bis 99 Gew.-% einer ethylenisch ungesättigten C₃- bis C₅-Carbonsäure wie beispielsweise Acrylsäure, einpolymerisiert.

Aus WO-A-2004/061235 ist ein Verfahren zur Herstellung von Papier, insbesondere Tissue, mit besonders hohen Nass- und/oder Trockenfestigkeiten bekannt, bei dem man zum Papierstoff zunächst ein wasserlösliches kationisches Polymerisat zugibt, das mindestens 1,5meq/g Polymer an primären Aminofunktionalitäten enthält und ein Molekulargewicht von wenigstens 10.000 Dalton aufweist. Besonders hervorgehoben werden hierbei partiell und vollständig hydrolysierte Homopolymerisate des N-Vinylformamids. Anschließend wird ein wasserlösliches anionisches Polymerisat zugegeben, dass anionische und/oder aldehydische Gruppen enthält. Als Vorteil dieses Verfahrens wird vor allem die Variabilität der beschriebenen Zweikomponentensysteme im Hinblick auf verschiedene Papiereigenschaften, darunter Nass- und Trockenfestigkeit, herausgestellt.

DE 10 2005 029 010 lehrt ein Verfahren zur Herstellung von Papier durch getrennte Zugabe eines Vinylamineinheiten enthaltenden Polymers und einer wasserlöslichen polymeren anionischen Verbindung zum Papierstoff. Das anionische Copolymer ist dabei aus den Monomeren N-Vinylcarbonsäureamid und Acrylsäure aufgebaut, wobei der Acrylsäuregehalt der Monomerzusammensetzung 30% beträgt. Derartige Acrylsäuregehalte machen das Copolymer wasserlöslich.

Aus der CA 1 110 019 ist ein Verfahren zur Herstellung von Papier mit hoher Trockenfestigkeit bekannt, bei dem man zum Papierstoff zunächst ein wasserlösliches kationisches Polymerisat und danach ein wasserlösliches anionisches Polymerisat, zugibt. Die anionischen Polymere sind Acrylamid/Acrylsäure-Copolymere mit einem Acrylsäureanteil von 2-30 Mol%.

Die US 5,185,062 lehrt einen Papierherstellprozess, bei dem zu einer Celluloseslurry zuerst ein mineralischer Füllstoff, dann ein hochmolekulares kationisches Polymer und anschließend ein wasserlösliches anionisches Polymer mittleren Molekulargewichtes zugegeben wird. Die anionischen Polymere sind Polymere auf Basis von Acrylsäure bzw. Copolymere, die mindestens 65 Mol% anionisch ionisierbare Reste enthalten.

Die US 2003/0188840 lehrt die Zugabe einer Mischung eines wasserlöslichen anionischen Harzes und einer wasserlöslichen kationischen oder amphoteren Stärke im Papierherstellprozess. Als anionische Polymere werden Copolymere auf Basis von Acrylamid/Acrylsäure eingesetzt, die wasserlöslich sind.

Die US 5,338,406 lehrt ein Verfahren zur Herstellung von Papier mit hoher Trockenfestigkeit, unter Einsatz eines Polyelektrolytkomplexes, der aus einem wasserlöslichen kationischen Polymer und einem wasserlöslich anionischen Polymer gebildet wurde.

Aus der WO-A-2006/056381 ist ein Verfahren zur Herstellung von Papier, Pappe und Karton mit hoher Trockenfestigkeit durch getrennte Zugabe eines wasserlöslichen Vinylamineinheiten enthaltenden Polymers und einer wasserlöslichen polymeren anionischen Verbindung zu einem Papierstoff, Entwässern des Papierstoffs und Trocknen der Papierprodukte bekannt, wobei man als polymere anionische Verbindung mindestens ein waserlösiches Copolymerisat einsetzt, das erhältlich ist durch Copolymerisieren von
mindestens eines N-Vinylcarbonsäureamids der Formel in der R¹, R² = H oder C₁- bis C₆-Alkyl bedeuten,
mindestens eines Säuregruppen enthaltenden monoethylenisch ungesättigten Monomeren und/oder deren Alkalimetall-, Erdalkalimetall- oder Ammoniumsalzen und gegebenenfalls
anderen monoethylenisch ungesättigten Monomeren, und gegebenenfalls Verbindungen, die mindestens zwei ethylenisch ungesättigte Doppelbindungen im Molekül aufweisen.

Der Erfindung liegt die Aufgabe zugrunde, ein weiteres Verfahren zur Herstellung von Papier mit hoher Trockenfestigkeit und möglichst niedriger Nassfestigkeit zur Verfügung zu stellen, wobei die Trockenfestigkeit der Papierprodukte gegenüber dem Stand der Technik möglichst weiter verbessert ist.

Die Aufgabe wird erfindungsgemäß gelöst mit einem Verfahren zur Herstellung von Papier, Pappe und Karton mit hoher Trockenfestigkeit durch getrennte Zugabe eines wasserlöslichen kationischen Polymerisats und eines anionischen Polymersats zu einem Papierstoff, Entwässern des Papierstoffs und Trocknen der Papierprodukte, wenn man als anionisches Polymerisat eine wässrige Dispersion eines wasserunlöslichen Polymeren mit einem Gehalt an Säuregruppen von 0,1 bis 10 Mol-% oder eine anionisch eingestellte wässrige Dispersion eines nichtionischen Polymerisats einsetzt.

Während das kationische Polymer dem Papierstoff in Form von verdünnten wässrigen Lösungen mit einem Polymergehalt von z.B. 0,1 bis 10 Gew.-% zugesetzt wird, erfolgt die Zugabe des anionischen Polymerisats immer als wässrige Dispersion. Die Polymerkonzentration der wässrigen Dispersion kann dabei innerhalb eines weiten Bereichs variiert werden. Vorzugsweise dosiert man die wässrigen Dispersionen in verdünnter Form, beispielsweise beträgt die Polymerkonzentration der anionischen Dispersionen 0,5 bis 10 Gew.-%.

### Anionische Polymere

Die in Wasser dispergierten anionischen Polymerisate sind in Wasser praktisch unlöslich. So lösen sich beispielsweise bei einem pH-Wert von 7,0 unter Normalbedingungen (20 °C, 1013 mbar) höchstens 2,5 g Polymer/Liter Wasser, meistens höchstens 0,5 g/l und vorzugsweise nicht mehr als 0,1 g/l. Die Dispersionen sind aufgrund des Gehalts an Säuregruppen im Polymerisat anionisch. Das wasserunlösliche Polymer weist einen Gehalt an Säuregruppen von 0,1 bis 10 Mol-%, meistens 0,5 bis 9 Mol-% und vorzugsweise 0,5 bis 6 Mol-%, insbesondere 2 bis 6 Mol-% auf. Der Gehalt an Säuregruppen im anionischen Polymerisat beträgt meistens 2 bis 4 Mol-%.

Die Säuregruppen des anionischen Polymerisats sind beispielsweise ausgewählt sind unter Carboxyl-, Sulfonsäure- und Phosphonsäuregruppen. Besonders bevorzugt sind hierbei Carboxylgruppen.

Die anionischen Polymerisate enthalten beispielsweise
(a) mindestens ein Monomer aus der Gruppe von C₁- bis C₂₀-Alkylacrylaten, C₁**-** bis C₂₀-Alkylmethacrylaten, Vinylestem von bis zu 20 C-Atome enthaltenden gesättigten Carbonsäuren, Vinylaromaten mit bis zu 20 C-Atomen, ethylenisch ungesättigten Nitrilen, Vinylethern von 1 bis 10 C-Atome enthaltenden gesättigten, einwertigen Alkoholen, Vinylhalogeniden und aliphatischen Kohlenwasserstoffen mit 2 bis 8 C-Atomen und ein oder zwei Doppelbindungen,
(b) mindestens ein anionisches Monomer aus der Gruppe der ethylenisch ungesättigten C₃- bis C₈-Carbonsäuren, Vinylsulfonsäure, Acrylamido-2-methylpropansulfonsäure, Styrolsulfonsäure, Vinylphosphonsäure sowie deren Salze und gegebenenfalls
(c) mindestens ein Monomer aus der Gruppe der C₁- bis C₁₀-Hydroxyalkylacyrylate, C₁- bis C₁₀-Hydroxyalkylmethacyrylate, Acrylamid, Methacrylamid, N-C₁-bis C₂₀-Alkylacrylamide und N-C₁-bis C₂₀-Alkylmethacrylamide und gegebenenfalls
(d) mindestens eine Monomer mit mindestens zwei ethylenisch ungesättigten Doppelbindungen im Molekül
   einpolymerisiert.

Die anionischen Polymerisate enthalten z. B. mindestens 40 Mol-%, vorzugsweise mindestens 60 Mol-% und insbesondere mindestens 80 Mol-% mindestens eines Monomers der Gruppe (a) einpolymerisiert. Diese Monomeren sind praktisch wasserunlöslich bzw. ergeben bei einer damit durchgeführten Homopolymerisation wasserunlösliche Polymerisate.

Die anionischen Polymerisate enthalten vorzugsweise als Monomer der Gruppe (a) Mischungen aus (i) einem C₁- bis C₂₀-Alkylacrylat und/oder einem C₁- bis C₂₀-Alkylmethacrylat und (ii) Styrol, α-Methylstyrol, p-Methylstyrol, α-Butylstyrol, 4-n-Butylstyrol, Butadien und/oder Isopren im Gewichtsverhältnis 10 : 90 bis 90 : 10 einpolymerisiert.

Beispiele für einzelne Monomere der Gruppe (a) der anionischen Polymerisate sind Acrylsäure- und Methacrylsäureester von gesättigten, einwertigen C₁- bis C₂₀-Alkoholen wie Methylacrylat, Methylmethacrylat, Ethylacrylat, Ethylmethacrylat, n-Propylacrylat, n-Propylmethacrylat, Isopropylacrylat, n-Butylacrylat, sec.-Butylacrylat, tert.-Butylacrylat, n-Butylmethacrylat, sec.-Butylmethacrylat, tert.-Butylmethacrylat, n-Pentylacrylat, n-Pentylmethacrylat, n-Hexylacrylat, n-Hexylmethacrylat, Cyclohexylacrylat, Cyclohexylmethacrylat, 2-Ethylhexylacrylat, 2-Ethylhexylmethacrylat, n-Octylacrylat, n-Octylmethacrylat, n-Decylacrylat, n-Decylmethacrylat, Dodecylacrylat, Dodecylmethacrylat, Laurylacrylat, Laurylmethacrylat, Palmitylacrylat, Palmitylmethacrylat, Stearylacrylat und Stearylmethacrylat. Bevorzugt werden von diesen Monomeren die Ester der Acrylsäure und der Methacrylsäure mit gesättigten, einwertigen C₁- bis C₁₀-Alkoholen eingesetzt. Auch Mischungen dieser Monomeren werden bei der Herstellung der anionischen Polymeren eingesetzt, z.B. Mischungen aus n-Butylacrylat und Ethylacrylat oder Mischungen aus n-Butylacrylat und mindestens einem Propylacrylat.

Weitere Monomere der Gruppe (a) der anionischen Poylmerisate sind:
Vinylester von gesättigten Carbonsäuren mit 1 bis 20 C-Atomen z. B. Vinyllaurat, Vinylstearat, Vinylpropionat, Versaticsäurevinylester und Vinylacetat,
vinylaromatische Verbindungen wie Styrol, α-Methylstyrol, p-Methylstyrol, α-Butylstyrol, 4-n-Butylstyrol und 4-n-Decylstyrol,
Nitrile wie Acrylnitril und Methacrylnitril, Vinylhalogenide wie mit Chlor, Fluor oder Brom substituierte ethylenisch ungesättigte Verbindungen, bevorzugt Vinylchlorid und Vinylidenchlorid,
Vinylether, z. B. Vinylether von 1 bis 4 C-Atome enthaltenden gesättigten Alkoholen wie Vinylmethylether. Vinylethylether, Vinyl-n-propylether, Vinylisopropylether, Vinyl-n-butylether oder Vinylisobutylether sowie
eine oder zwei olefinische Doppelbindungen aufweisende aliphatische Kohlenwasserstoffe mit 2 bis 8 C-Atomen wie Ethylen, Propylen, Butadien, Isopren und Chloropren.

Bevorzugte Monomere der Gruppe (a) sind C₁-C₂₀-Alkyl(meth)acrylate und Mischungen der Alkyl(meth)acrylate mit Vinylaromaten, insbesondere Styrol und/oder zwei Doppelbindungen aufweisende Kohlenwasserstoffe, insbesondere Butadien, oder Gemische von derartigen Kohlenwasserstoffen mit Vinylaromaten, insbesondere Styrol. Besonders bevorzugte Monomere der Gruppe (a) der anionischen Polymerisate sind n-Butylacrylat, Styrol und Acrylnitril, die jeweils allein oder in Mischung eingesetzt werden können. Im Fall von Monomermischungen kann das Gewichtsverhältnis von Alkylacrylaten oder Alkylmethacrylaten zu Vinylaromaten und/oder zu zwei Doppelbindungen aufweisenden Kohlenwasserstoffen wie Butadien beipsielsweise 10 : 90 bis 90 : 10, vorzugsweise 20 : 80 bis 80 : 20 betragen.

Beispiele für anionische Monomere der Gruppe (b) der anionischen Polymerisate sind ethylenisch ungesättigten C₃- bis C₈-Carbonsäuren wie beispielsweise Acrylsäure, Methacrylsäure, Dimethacrylsäure, Ethacrylsäure, Maleinsäure, Fumarsäure, Itaconsäure, Mesaconsäure, Citraconsäure, Methylenmalonsäure, Allylessigsäure, Vinylessigsäure und Crotonsäure. Als Monomere der Gruppe (b) eignen sich außerdem Sulfogruppen enthaltende Monomere wie Vinylsulfonsäure, Acrylamido-2-methyl-propansulfonsäure und Styrolsulfonsäure sowie Vinylphosphonsäure. Die Monomeren dieser Gruppe können allein oder in Mischung miteinander, in teilweise oder in vollständig neutralisierter Form bei der Copolymerisation eingesetzt werden. Zur Neutralisation verwendet man beispielsweise Alkalimetall- oder Erdalkalimetallbasen, Ammoniak, Amine und/oder Alkanolamine. Beispiele hierfür sind Natronlauge, Kalilauge, Soda, Pottasche, Natriumhydrogencarbonat, Magnesiumoxid, Calciumhydroxid, Calciumoxid, Triethanolamin, Ethanolamin, Morpholin, Diethylentriamin oder Tetraethylenpentamin.

Die wasserunlöslichen anionischen Polymerisate können gegebenenfalls als weitere Monomere (c) mindestens ein Monomer aus der Gruppe der C₁- bis C₁₀-Hydroxyalkylacyrylate, C₁- bis C₁₀-Hydroxyalkylmethacyrylate, Acrylamid, Methacrylamid, N-C₁-bis C₂₀-Alkylacrylamide und N-C₁-bis C₂₀-AlkylMethacrylamide enthalten. Falls diese Monomeren zur Modifizierung der anionischen Polymerisate eingesetzt werden, so verwendet man vorzugsweise Acrylamid oder Methacrylamid. Die Mengen an einpolymerisierten Monomeren (c) im anionischen Polymerisat betragen bis zu beispielsweise 20 Mol-%, vorzugsweise bis zu 10 Mol-% und liegen, sofern diese Monomeren bei der Polymerisation eingesetzt werden, in dem Bereich von 1 bis 5 Mol-%. Als Monomere der Gruppe (d) kommen Verbindungen mit mindestens zwei ethylenisch ungesättigten Doppelbindungen im Molekül in Betracht. Solche Verbindungen werden auch als Vernetzer bezeichnet. Sie enthalten beispielsweise 2 bis 6, vorzugsweise 2 bis 4 und meistens 2 oder 3 radikalisch polymerisierbare Doppelbindungen im Molekül. Bei den Doppelbindungen kann es sich beispielsweise um folgende Gruppen handeln: Acryl-, Methacryl-, Vinylether-, Vinylester-, Allylether- und Allylestergruppen. Beispiele für Vernetzer sind 1,2-Ethandioldi(meth)acrylat, (die Schreibweise "...(meth)acrylat" bzw. "(Meth)Acrylsäure" bedeutet hier sowie im folgenden Text sowohl "... acrylat" als auch "...methacrylat" bzw. Acrylsäure als auch Methacrylsäure), 1,3-Propandioldi(meth)acrylat, 1,2-Propandioldi(meth)acrylat, 1,4-Butandioldi(meth)acrylat, 1,6-Hexandioldi(meth)acrylat, Neopentylglykoldi(meth)acrylat, Trimethylolpropantrioldi(meth)acrylat, Pentaerythrittetra(meth)acrylat, 1,4-Butandioldivinylether, 1,6-Hexandioldivinylether, 1,4-Cyclohexandioldivinylether, Divinylbenzol, Allylacrylat, Allylmethacrylat, Methallylacrylat, Methallylmethacrylat, (Meth)Acrylsäure but-3-en-2-ylester, (Meth)Acrylsäure but-2-en-1-ylester, (Meth)Acrylsäure 3-methyl-but-2-en-1-ylester, Ester der (Meth)Acrylsäure mit Geraniol, Citronellol, Zimtalkohol, Glycerinmono- oder -diallylether, Trimethylolpropanmono- oder -diallylether, Ethylenglykolmonoallylether, Diethylenglykolmonoallylether, Propylenglykolmonoallylether, Dipropylenglykolmonoallylether, 1,3-Propandiolmonoallylether, 1,4-Butandiolmonoallylether sowie ferner Itaconsäurediallylester. Bevorzugt sind Allylacrylat, Divinylbenzol, 1,4-Butandioldiacrylat und 1,6-Hexandioldiacrylat. Falls ein Vernetzer zur Modifizierung der Polymerisate eingesetzt wird, so betragen die einpolymerisierten Mengen bis zu 2 Mol-%. Sie liegen beispielsweise in dem Bereich von 0,001 bis 2, vorzugsweise 0,01 bis 1 Mol-%.

Die wasserunlöslichen anionischen Polymerisate enthalten bevorzugt als Monomere (a) Mischungen aus 20 - 50 Mol.-% Styrol und 30 - 80 Mol.-% mindestens eines Alkylmethacrylats und/oder mindestens eines Alkylacrylat einpolymerisiert. Sie können gegebenenfalls noch bis zu 30 Mol.-% Methacrylnitril oder Acrylnitril einpolymerisiert enthalten. Solche Polymerisate können gegebenenfalls noch mit den oben unter Monomeren der Gruppe (c) angegebenen Mengen an Methacrylamid und/oder Acrylamid modifiziert sein.

Vorzugsweise in Betracht kommende anionische Polymerisate enthalten
(a) mindestens 60 Mol-% mindestens eines Monomers aus der Gruppe bestehend aus einem C₁- bis C₂₀-Alkylacrylat, einem C₁- bis C₂₀-Alkylmethacrylat, Vinylacetat, Vinylpropionat, Styrol, α-Methylstyrol, p-Methylstyrol, α-Butylstyrol, 4-n-Butylstyrol, 4-n-Decylstyrol, Acrylnitril, Methacrylnitril, Butadien und Isopren und
(b) 0,5 bis 9 Mol-% mindestens eines anionischen Monomers aus der Gruppe der ethylenisch ungesättigten C₃- bis C₅-Carbonsäuren
einpolymerisiert.

Besonders bevorzugt sind anionischen Polymerisate, die mindestens 80 Mol-% mindestens eines Monomers der Gruppe (a) einpolymerisiert enthalten. Sie enthalten meistens als Monomer der Gruppe (a) Mischungen aus (i) einem C₁- bis C₂₀-Alkylacrylat und/oder einem C₁- bis C₂₀-Alkylmethacrylat und (ii) Styrol, α-Methylstyrol, p-Methylstyrol, α-Butylstyrol, 4-n-Butylstyrol, Butadien und/oder Isopren im Gewichtsverhältnis 10 : 90 bis 90 : 10 einpolymerisiert.

Die Herstellung der anionischen Polymerisate erfolgt in der Regel durch Emulsionspolymerisation. Es handelt sich daher bei den anionischen Polymerisaten um Emulsionspolymerisate. Die Herstellung wäßriger Polymerisatdispersionen nach dem Verfahren der radikalischen Emulsionspolymerisation ist an sich bekannt (vgl. Houben-Weyl, Methoden der organischen Chemie, Band XIV, Makromolekulare Stoffe, Georg Thieme Verlag, Stuttgart 1961, Seiten 133ff).

Bei der Emulsionspolymerisation zur Herstellung der anionischen Polymerisate werden ionische und/oder nicht-ionische Emulgatoren und/oder Schutzkolloide bzw. Stabilisatoren als grenzflächenaktive Verbindungen verwendet. Die grenzflächenaktive Substanz wird üblicherweise in Mengen von 0,1 bis 10 Gew.-%, insbesondere von 0,2 bis 3 Gew.-%, bezogen auf die zu polymerisierenden Monomeren, verwendet.

Gebräuchliche Emulgatoren sind z. B. Ammonium- oder Alkalimetallsalze höherer Fettalkoholsulfate, wie Na-n-Laurylsulfat, Fettalkoholphosphate, ethoxylierte C₈- bis C₁₀-Alkylphenole mit einem Ethoxylierungsgrad von 3 bis 30 sowie ethoxylierte C₈- bis C₂₅-Fettalkohole mit einem Ethoxylierungsgrad von 5 bis 50. Denkbar sind auch Gemische aus nichtionischen und ionischen Emulgatoren. Ferner geeignet sind phosphat- oder sulfatgruppenhaltige, ethoxylierte und/oder propoxylierte Alkylhenole und/oder Fettalkohole. Weitere geeignete Emulgatoren sind in Houben-Weyl, Methoden der organischen Chemie, Band XIV, Makromolekulare Stoffe, Georg Thieme Verlag, Stuttgart, 1961, Seiten 192 bis 209, aufgeführt.

Wasserlösliche Initiatoren für die Emulsionspolymerisation zur Herstellung der anionischen Polymerisate sind z. B. Ammonium- und Alkalimetallsalze der Peroxidischwefelsäure, z. B. Natriumperoxodisulfat, Wasserstoffperoxid oder organische Peroxide, z. B. tert-Butylhydroperoxid.

Geeignet sind auch sogenannte Reduktions-Oxidations(Red-Ox)-Initiator Systeme, beispielsweise Kombinationen von Peroxiden, Hydroperoxiden oder Wasserstoffperoxid mit Reduktionsmitteln wie Ascorbinsäure oder Natriumbisulfit. Diese Initiatorsysteme können noch zusätzlich Metallionen wie Eisen-(II)-Ionen enthalten.

Die Menge der Initiatoren beträgt im allgemeinen 0,1 bis 10 Gew.-%, bevorzugt 0,5 bis 5 Gew.-%, bezogen auf die zu polymerisierenden Monomeren. Es können auch mehrere verschiedene Initiatoren bei der Emulsionspolymerisation Verwendung finden.

Bei der Emulsionspolymerisation können gegebenenfalls Regler eingesetzt werden, z.B. in Mengen von 0 bis 3 Gew.-Teile, bezogen auf 100 Gew.-Teile der zu polymerisierenden Monomeren. Dadurch wird die Molmasse der entstehenden Polymeren verringert. Geeignete Regler sind z. B. Verbindungen mit einer Thiolgruppe wie tert.-Butylmercaptan, Thioglycolsäureethylacrylester, Mercaptoethanol, Mercaptopropyltrimethoxysilan oder tert.-Dodecylmercaptan oder Regler ohne Thiolgruppe, insbesondere z. B. Terpinolen.

Die Emulsionspolymerisation zur Herstellung der anionischen Polymerisate erfolgt in der Regel bei 30 bis 130 °C, vorzugsweise bei 50 bis 100 °C. Das Polymerisationsmedium kann sowohl nur aus Wasser, als auch aus Mischungen aus Wasser und damit mischbaren Flüssigkeiten wie Methanol bestehen. Vorzugsweise wird nur Wasser verwendet. Die Emulsionspolymerisation kann sowohl als Batchprozeß als auch in Form eines Zulaufverfahrens, einschließlich Stufen- oder Gradientenfahrweise, durchgeführt werden. Bevorzugt ist das Zulaufverfahren, bei dem man einen Teil des Polymerisationsansatzes vorlegt, auf die Polymerisationstemperatur erhitzt, anpolymerisiert und anschließend den Rest des Polymerisationsansatzes, üblicherweise über mehrere räumlich getrennte Zuläufe, von denen einer oder mehrere die Monomeren in reiner oder in emulgierter Form enthalten, kontinuierlich, stufenweise oder unter Überlagerung eines Konzentrationsgefälles unter Aufrechterhaltung der Polymerisation der Polymerisationszone zuführt. Bei der Polymerisation kann auch z. B. zur besseren Einstellung der Teilchengröße eine Polymersaat vorgelegt werden.

Die Art und Weise, in der der Initiator im Verlauf der radikalischen wässrigen Emulsionspolymerisation dem Polymerisationsgefäß zugegeben wird, ist dem Durchschnittsfachmann bekannt. Es kann sowohl vollständig in das Polymerisationsgefäß vorgelegt, als auch nach Maßgabe seines Verbrauchs im Verlauf der radikalischen wässrigen Emulsionspolymerisation kontinuierlich oder stufenweise eingesetzt werden. Im Einzelnen hängt dies von der chemischen Natur des Initiatorsystems als auch von der Polymerisationstemperatur ab. Vorzugsweise wird ein Teil vorgelegt und der Rest nach Maßgabe des Verbrauchs der Polymerisationszone zugeführt.

Zur Entfernung der Restmonomeren wird üblicherweise auch nach dem Ende der eigentlichen Emulsionspolymerisation, d. h. nach einem Umsatz der Monomeren von mindestens 95 %, erneut mindestens ein Initiator zugesetzt und das Reaktionsgemisch eine bestimmte Zeit auf die Polymerisationstemperatur oder eine darüber liegende Temperatur erhitzt.

Die einzelnen Komponenten können dem Reaktor beim Zulaufverfahren von oben, in der Seite oder von unten durch den Reaktorboden zugegeben werden.

Im Anschluss an die (Co)Polymerisation können die im anionischen Polymerisat enthaltenen Säuregruppen noch zumindest teilweise oder vollständig neutralisiert werden. Dies kann beispielsweise erfolgen mit Oxiden, Hydroxiden, Carbonaten oder Hydrogencarbonaten von Alkalimetallen oder Erdalkalimetallen, bevorzugt mit Hydroxiden, denen ein beliebiges Gegenion oder mehrere assoziiert sein kann, z.B. Li⁺, Na⁺, K⁺, Cs⁺, Mg²⁺, Ca²⁺ oder Ba²⁺. Weiterhin zur Neutralisierung geeignet sind Ammoniak oder Amine. Bevorzugt sind wässrige Ammoniumhydroxid-, Natriumhydroxid- oder Kaliumhydroxidlösungen.

Bei der Emulsionspolymerisation werden wässrige Dispersionen des anionischen Polymerisates in der Regel mit Feststoffgehalten von 15 bis 75 Gew.-%, bevorzugt von 40 bis 75 Gew.-% erhalten. Die Molmasse M_{w} der anionischen Polymeren liegt beispielsweise in dem Bereich von 100 000 bis 1 Million Dalton. Sofern die Polymeren eine Gelphase aufweisen, ist eine Molmassenbestimmung nicht ohne weiteres möglich. Die Molmassen liegen dann oberhalb des vorstehend genannten Bereichs.

Die Glasübergangstemperatur Tg der anionischen Polymerisate liegt beispielsweise im Bereich von -30 bis 100 °C, bevorzugt im Bereich von -5 bis 70 °C und besonders bevorzugt im Bereich von 0 bis 40 °C (gemessen nach der DSC-Methode nach DIN EN ISO 11357).

Die Partikelgröße der dispergierten anionischen Polymerisate liegt vorzugsweise im Bereich von 10 bis 1000 nm, besonders bevorzugt im Bereich von 50 bis 300 nm (gemessen mit einem Malvern^{®} Autosizer 2 C).

Die anionischen Polymerisate können gegebenenfalls geringe Mengen an kationischen Monomereinheiten einpolymerisiert enthalten, so dass amphotere Polymere vorliegen, wobei die Gesamtladung der Polymeren aber anionisch sein muss. Die netto anionische Ladung beträgt beispielsweise weniger als -0,2 meq/g. Sie liegt meistens in dem Bereich von -0,5 bis -2,0 meq/g. Als anionische Polymere eignen sich darüber hinaus noch Polymerdispersionen von nichtionischen Monomeren, die mit Hilfe von anionischen Tensiden oder Emulgatoren (solche Verbindungen wurden oben bei der Emulsionspolymerisation zur Herstellung von anionischen Poylmeren beschrieben) emulgiert sind. Die Tenside oder Emulgatoren werden für diese Anwendung beispielsweise in Mengen von 1 bis 15 Gew.-%, bezogen auf die gesamte Dispersion, eingesetzt.

### Kationische Polymere

Als kationische Polymere kommen alle im eingangs zitierten Stand der Technik genannten wasserlöslichen kationischen Polymeren in Betracht. Es handelt sich dabei z. B. um Amino- bzw. Ammoniumgruppen tragende Verbindungen. Bei den Aminogruppen kann es sich um primäre, sekundäre, tertiäre oder quarternäre Gruppen handeln. Für die Polymer kommen im wesentliche Polymerisate, Polyadditionsverbindungen oder Polykondensate in Betracht, wobei die Polymere eine lineare oder verzweigte Struktur bis hin zu hyperverzweigten oder dendritischen Strukturen aufweisen können. Weiterhin sind auch Pfropfpolymere anwendbar. Die kationischen Polymeren werden im vorliegenden Zusammenhang als wasserlöslich bezeichnet, wenn ihre Löslichkeit in Wasser unter Normalbedingungen (20 °C, 1013 mbar) und pH 7,0 beispielsweise mindestens 10 Gew-% beträgt.

Die Molmassen M_{w} der kationischen Polymeren betragen z.B. mindestens 1000. Sie liegen beispielsweise meistens in dem Bereich von 5000 bis 5 Millionen. Die Ladungsdichten der kationischen Polymeren betragen beispielsweise 0,5 bis 23 meq/g Polymer, vorzugsweise 3 bis 22 meq/g Polymer und meistens 6 bis 20 meq/g Polymer.

Geeignete Monomere zur Herstellung von kationischen Polymerisaten sind beispielsweise:
Ester von α,β-ethylenisch ungesättigten Mono- und Dicarbonsäuren mit Aminoalkoholen, vorzugsweise C₂-C₁₂-Aminoalkoholen. Diese können am Aminstickstoff C₁-C₈-monoalkyliert oder dialkyliert sein. Als Säurekomponente dieser Ester eignen sich z. B. Acrylsäure, Methacrylsäure, Fumarsäure, Maleinsäure, Itaconsäure, Crotonsäure, Maleinsäureanhydrid, Monobutylmaleat und Gemische davon. Bevorzugt werden Acrylsäure, Methacrylsäure und deren Gemische eingesetzt. Dazu zählen beispielsweise N-Methylaminomethyl(meth)acrylat, N-Methylaminoethyl(meth)acrylat, N,N-Dimethylaminomethyl(meth)acrylat, N,N-Dimethylaminoethyl(meth)acrylat, N,N-Diethylaminoethyl(meth)acrylat, N,N-Dimethylaminopropyl(meth)acrylat, N,N-Diethylaminopropyl(meth)acrylat und N,N-Dimethylaminocyclohexyl(meth)acrylat.
Ebenfalls geeignet sind die Quarternierungsprodukte der vorstehenden Verbindungen mit C₁-C₈ Alkylchloriden, C₁-C₈-Dialkylsulfaten, C₁-C₁₆-Epoxiden oder Benzylchlorid.

Darüber hinaus sind als weitere Monomere N-[2-(Dimethylamino)ethyl]acrylamid, N-[2-(Dimethylamino)ethyl]methacrylamid, N-[3-(Dimethylamino)propyl]acrylamid, N-[3-(Dimethylamino)propyl]methacrylamid, N-[4-(Dimethylamino)butyl]acrylamid, N-[4-(Dimethylamino)butyl]methacrylamid, N-[2-(Diethylamino)ethyl]acrylamid, N-[2-(Diethylamino)ethyl]methacrylamid und Mischungen davon geeignet.

Ebenfalls geeignet sind die Quarternierungsprodukte der vorstehenden Verbindungen mit C₁-C₈ Alkylchlorid, C₁-C₈-Dialkylsulfat, C₁-C₁₆-Epoxiden oder Benzylchlorid.

Geeignete Monomere sind weiterhin N-Vinylimidazole, Alkylvinylimidazole, insbesondere Methylvinylimidazole wie 1-Vinyl-2-methylimidazol, 3-Vinylimidazol-N-oxid, 2- und 4-Vinylpyridine, 2- und 4-Vinylpyridin-N-oxide sowie betainische Derivate und Quaternisierungsprodukte dieser Monomere.

Weitere geeignete Monomere sind Allylamin, Dialkyldiallylammoniumchloride, insbesondere Dimethyldiallylammoniumchlorid und Diethyldiallylammoniumchlorid sowie die aus der WO-A-01/36500 bekannten Alkylenimineinheiten enthaltenden Monomere der Formel worin
- R: für Wasserstoff oder C₁- bis C₄-Alkyl steht,
- -[Al-]ₘ: eine lineare oder verzweigte Oligoalkyleniminkette mit m Alkylenimineinheiten bedeutet,
- m: für eine ganze Zahl im Bereich von 1 bis 20 steht, und das Zahlenmittel m in den Oligoalkyleniminketten wenigstens 1,5 beträgt,
- Y: das Anionäquivalent einer Mineralsäure bedeutet und
- n: für eine Zahl von 1 ≤ n ≤ m steht.

Monomere bzw. Monomergemische, bei denen in der oben angegebenen Formel das Zahlenmittel von m wenigstens 2,1, meistens 2,1 bis 8 beträgt, sind bevorzugt. Sie sind dadurch erhältlich, dass man eine ethylenisch ungesättigte Carbonsäure mit einem Oligoalkylenimin, vorzugsweise in Form eines Oligomerengemisches, umsetzt. Das dabei anfallende Produkt kann gegebenenfalls mit einer Mineralsäure HY in das Säureadditionssalz überführt werden. Solche Monomere können in einem wässrigen Medium in Gegenwart eines Initiators, der eine radikalische Polymerisation auslöst, zu kationischen Homo- und Copolymerisaten polymerisiert werden.

Weitere geeignete kationische Monomere sind aus der älteren EP-Anmeldung 07 117 909.7 bekannt. Es handelt sich hierbei um Alkylenimineinheiten enthaltende Aminoalkylvinylether der Formel

H₂C = CH-O-X- NH - [Al-]ₙ-H (III),

worin
- [Al-]ₙ: für eine lineare oder verzweigte Oligoalkyleniminkette mit n Alkylenimineinheiten steht,
- n: eine Zahl von mindestens 1 bedeutet und
- X: für eine geradkettige oder verzweigte C₂- bis C₆-Alkylengruppe steht sowie

Salze der Monomeren III mit Mineralsäuren oder organischen Säuren und Quaternierungsprodukte der Monomeren III mit Alkylhalogeniden oder Dialkylsulfaten. Diese Verbindungen sind durch Addition von Alkyleniminen an Amino-C₂- bis C₆-alkylvinylether zugänglich.

Die zuvor genannten Monomere können allein zu wasserlöslichen kationischen Homopolymeren oder zusammen mit mindestens einem anderen neutralen Monomeren zu wasserlöslichen kationischen Copolymerisaten oder mit mindestens einem Säuregruppen aufweisenden Monomeren zu amphoteren Copolymerisaten, die bei einem molaren Überschuß an einpolymerisierten kationischen Monomeren eine kationische Gesamtladung tragen, polymerisiert werden.

Als neutrale Monomere, die mit den obengenannten kationischen Monomeren zur Herstellung von kationischen Polymerisaten copolymerisiert werden, eignen sich beispielsweise Ester von α,β-ethylenisch ungesättigten Mono- und Dicarbonsäuren mit C₁-C₃₀-Alkanolen, C₂-C₃₀-Alkandiolen, Amide α,β-ethylenisch ungesättigter Monocarbonsäuren und deren N-Alkyl- und N,N-Dialkylderivate, Ester von Vinylalkohol und Allylalkohol mit gesättigten C₁-C₃₀-Monocarbonsäuren, Vinylaromaten, Vinylhalogenide, Vinylidenhalogenide, C₂- C₈-Monoolefine und Mischungen davon.

Weitere geeignete Comonomere sind z.B. Methyl(meth)acrylat, Methylethacrylat, Ethyl(meth)acrylat, Ethylethacrylat, n-Butyl(meth)acrylat, Isobutyl(meth)acrylat, tert.-Butyl(meth)acrylat, tert.-Butylethacrylat, n-Octyl(meth)acrylat, 1,1,3,3-Tetramethylbutyl(meth)acrylat, Ethylhexyl(meth)acrylat und Mischungen davon.

Geeignet sind außerdem Acrylamid, substituierte Acrylamide, Methacrylamid, substituierte Methacrylamide wie beispielsweise Acrylsäureamid, Methacrylsäureamid, N-Methyl(meth)acrylamid, N-Ethyl(meth)acrylamid, N-Propyl(meth)acrylamid, N-(n-Butyl)(meth)acrylamid, tert.-Butyl(meth)acrylamid, n-Octyl(meth)acrylamid, 1,1,3,3-Tetramethylbutyl(meth)acrylamid und Ethylhexyl(meth)acrylamid sowie Acrylnitril und Methacrylnitril und Mischungen der genannten Monomeren.

Weitere Monomere zur Modifizierung der kationischen Polymerisate sind 2-Hydroxyethyl(meth)acrylat, 2-Hydroxyethylethacrylat, 2-Hydroxypropyl(meth)acrylat, 3-Hydroxypropyl(meth)acrylat, 3-Hydroxybutyl(meth)acrylat, 4-Hydroxybutyl(meth)acrylat, 6-Hydroxyhexyl(meth)acrylat etc. und Mischungen davon.

Weitere geeignete Monomere für die Copolymerisation mit den obengenannten kationischen Monomeren sind N-Vinyllactame und deren Derivate, die z.B. einen oder mehrere C₁-C₆-Alkylsubstituenten, wie Methyl, Ethyl, n-Propyl, Isopropyl, n-Butyl, sec.-Butyl, tert.-Butyl etc. aufweisen können. Dazu zählen z.B. N-Vinylpyrrolidon, N-Vinylpiperidon, N-Vinylcaprolactam, N-Vinyl-5-methyl-2-pyrrolidon, N-Vinyl-5-ethyl-2-pyrrolidon, N-Vinyl-6-methyl-2-piperidon, N-Vinyl-6-ethyl-2-piperidon, N-Vinyl-7-methyl-2-caprolactam, N-Vinyl-7-ethyl-2-caprolactam etc.

Geeignete Comonomere für die Copolymerisation mit den obengenannten kationischen Monomeren sind weiterhin Ethylen, Propylen, Isobutylen, Butadien, Styrol, α-Methylstyrol, Vinylchlorid, Vinylidenchlorid, Vinylfluorid, Vinylidenfluorid und Mischungen davon.

Eine weitere Gruppe von Comonomeren sind ethylenisch ungesättigte Verbindungen, die eine Gruppierung tragen, aus der in einer polymeranalogen Reaktion eine Aminogruppe gebildet werden kann. Hierzu zählen beispielsweise N-Vinylformamid, N-Vinyl-N-methylformamid, N-Vinylacetamid, N-Vinyl-N-methylacetamid, N-Vinyl-N-ethylacetamid, N-Vinylpropionamid, N-Vinyl-N-methylpropionamid und N-Vinylbutyramid und Mischungen davon. Die daraus gebildeten Polymere können, wie in EP-A-0438744 beschrieben, durch saure oder basische Hydrolysen in Vinylamin- und Amidineinheiten (Formeln IV - VII) enthaltende Polymere überführt werden

In den Formeln IV - VII stehen die Substituenten R¹, R² für H, C₁- bis C₆-Alkyl und X für ein Anionäquivalent einer Säure, vorzugsweise einer Mineralsäure.

Bei der Hydrolyse entstehen beispielsweise Polyvinylamine, Poylvinyl-methylamine bzw. Polyvinylethylamine. Die Monomeren dieser Gruppe können in beliebiger Weise mit den kationischen Monomeren und/oder den obengenannten Comonomeren polymerisiert werden.

Unter kationischen Polymerisaten sollen auch amphotere Polymerisate verstanden werden, die eine kationische Gesamtladung tragen. Bei den amphoteren Polymerisaten liegt der Gehalt an kationischen Gruppen beispielsweise um mindestens 5 Mol-% über dem Gehalt an anionischen Gruppen im Polymerisat. Solche Polymerisate sind z. B. dadurch zugänglich, dass man ein kationisches Monomer wie N,N-Dimethylaminoethylacrylamid in Form der freien Base, in partiell mit einer Säure neutralisierten oder in quaternierter Form mit mindestens einem Säuregruppen enthaltendem Monomeren copolymerisiert, wobei das kationische Monomer in einem molaren Überschuß eingesetzt wird, damit die entstehenden Polymeren eine kationische Gesamtladung tragen.

Amphotere Polymerisate sind auch erhältlich durch Copolymerisieren von
(a) mindestens einem N-Vinylcarbonsäureamid der Formel in der R¹, R² = H oder C₁- bis C₆-Alkyl bedeuten,
(b) mindestens einer monoethylenisch ungesättigten Carbonsäure mit 3 bis 8 C-Atomen im Molekül und/oder deren Alkalimetall-, Erdalkalimetall- oder Ammoniumsalzen und gegebenenfalls
(c) anderen monoethylenisch ungesättigten Monomeren, und gegebenenfalls
(d) Verbindungen, die mindestens zwei ethylenisch ungesättigte Doppelbindungen im Molekül aufweisen,
und anschließend teilweise oder vollständige Abspaltung von Gruppen -CO-R¹ aus den in das Copolymerisat einpolymerisierten Monomeren der Formel I unter Bildung von Aminogruppen, wobei der Gehalt an kationischen Gruppen wie Aminogruppen im Copolymerisat mindestens 5 Mol-% über dem Gehalt an einpolymerisierten Säuregruppen der Monomere (b) beträgt. Bei der Hydrolyse von N-Vinylcarbonsäureamidpolymeren entstehen in einer sekundären Reaktion Amidineinheiten, indem Vinylamineinheiten mit einer benachbarten Vinylformamideinheit reagieren. Im Folgenden bedeutet die Angabe von Vinylamineinheiten in den amphoteren Copolymerisaten immer die Summe aus Vinylamin- und Amidineinheiten.

Die so erhältlichen amphoteren Verbindungen enthalten beispielsweise
(a) gegebenenfalls nicht hydrolysierte Einheiten der Formel I
(b) Vinylamineinheiten und Amidineinheiten, wobei der Gehalt an Amino- plus Amidingruppen im Copolymerisat mindestens 5 Mol-% über dem Gehalt an einpolymerisierten Säuregruppen enthaltenden Monomeren liegt,
(c) Einheiten eines Säuregruppen enthaltenden monoethylenisch ungesättigten Monomeren und/oder deren Alkalimetall-, Erdalkalimetall- oder Ammoniumsalzen,
(d) 0 bis 30 Mol-% Einheiten mindestens eines anderen monoethylenisch ungesättigten Monomeren und
(e) 0 bis 2 Mol-% mindestens einer Verbindung, die mindestens zwei ethylenisch ungesättigte Doppelbindungen in Molekül aufweist.

Die Hydrolyse der Copolymerisate kann in Gegenwart von Säuren oder Basen oder auch enzymatisch durchgeführt werden. Bei der Hydrolyse mit Säuren liegen die aus den Vinylcarbonsäureamideinheiten entstehenden Vinylamingruppen in Salzform vor. Die Hydrolyse von Vinylcarbonsäureamidcopolymerisaten ist in der EP-A-0 438 744, Seite 8, Zeile 20 bis Seite 10, Zeile 3, ausführlich beschrieben. Die dort gemachten Ausführungen gelten entsprechend für die Herstellung der erfindungsgemäß einzusetzenden amphoteren Polymeren mit einer kationischen Gesamtladung.

Diese Polymeren haben beispielsweise K-Werte (bestimmt nach H. Fikentscher in 5 %iger wässriger Kochsalzlösung bei pH 7, einer Polymerkonzentration von 0,5 Gew.-% und einer Temperatur von 25°C) in dem Bereich von 20 bis 250, vorzugsweise 50 bis 150.

Die Herstellung der kationischen Homo- und Copolymerisate kann durch Lösungs-, Fällungs-, Suspensions- oder Emulsionspolymerisation erfolgen. Bevorzugt ist die Lösungspolymerisation in wässrigen Medien. Geeignete wässrige Medien sind Wasser und Gemische aus Wasser und mindestens einem wassermischbaren Lösungsmittel, z. B. einem Alkohol, wie Methanol, Ethanol, n-Propanol, etc.

Die Polymerisationstemperaturen liegen vorzugsweise in einem Bereich von etwa 30 bis 200 °C, besonders bevorzugt 40 bis 110 °C. Die Polymerisation erfolgt üblicherweise unter atmosphärischem Druck, sie kann jedoch auch unter vermindertem oder erhöhtem Druck ablaufen. Ein geeigneter Druckbereich liegt zwischen 0,1 und 5 bar. Zur Herstellung der Polymerisate können die Monomeren mit Hilfe von Radikale bildenden Initiatoren polymerisiert werden.

Als Initiatoren für die radikalische Polymerisation können die hierfür üblichen Peroxo-und/oder Azo-Verbindungen eingesetzt werden, beispielsweise Alkali- oder Ammoniumperoxidisulfate, Diacetylperoxid, Dibenzoylperoxid, Succinylperoxid, Di-tert.-butylperoxid, tert.-Butylperbenzoat, tert.-Butylperpivalat, tert.-Butylperoxy-2-ethylhexanoat, tert.-Butylpermaleinat, Cumolhydroperoxid, Diisopropylperoxidicarbamat, Bis-(o-toluoyl)-peroxid, Didecanoylperoxid, Dioctanoylperoxid, Dilauroylperoxid, tert.-Butylperisobutyrat, tert.-Butylperacetat, Di-tert.-Amylperoxid, tert.-Butylhydroperoxid, Azo-bis-isobutyronitril, Azo-bis-(2-amidinopropan)dihydrochlorid oder 2-2'-Azo-bis-(2-methyl-butyronitril). Geeignet sind auch Initiatormischungen oder Redox-Initiator-Systeme, wie z.B. Ascorbinsäure/Eisen(II)sulfat/Natriumperoxodisulfat, tert.-Butylhydroperoxid/Natriumdisulfit, tert.-Butylhydroperoxid/Natriumhydroxymethansulfinat, H₂O₂/Cu-I- oder Eisen-II-Verbindungen.

Zur Einstellung des Molekulargewichts kann die Polymerisation in Gegenwart wenigstens eines Reglers erfolgen. Als Regler können die üblichen, dem Fachmann bekannten Verbindungen, wie z. B. Schwefelverbindungen, z. B. Mercaptoethanol, 2-Ethylhexylthioglycolat, Thioglycolsäure, Natriumhypophosphit, Ameisensäure oder Dodecylmercaptan sowie Tribromchlormethan oder andere Verbindungen, die regelnd auf das Molekulargewicht der erhaltenen Polymerisate wirken, eingesetzt werden.

Kationische Polymere wie Polyvinylamine und deren Copolymere, können auch durch Hofmann-Abbau von Polyacrylamid oder Polymethacrylamid und deren Copolymeren hergestellt werden, vgl. H. Tanaka, Journal of Polymer Science: Polymer Chemistry Edition 17,1239-1245 (1979) und EI Achari, X. Coqueret, A. Lablache-Combier, C. Loucheux, Makromol. Chem., Vol. 194, 1879-1891 (1993).

Alle vorgenannten kationischen Polymerisate können dadurch modifiziert werden, dass man die Polymerisation der kationischen Monomeren und gegebenenfalls der Mischungen aus kationischen Monomeren und den Comonomeren in Gegenwart mindestens eines Vernetzers durchführt. Wie bereits bei den anionischen Polymeren beschrieben, werden unter einem Vernetzer solche Monomere verstanden, die mindestens zwei Doppelbindungen im Molekül enthalten, z. B. Methylenbisacrylamid, Glykoldiacrylat, Glykoldimethacrylat, Glycerintriacrylat, Pentaerythrittriallylether, mindestens zweifach mit Acrylsäure und/oder Methacrylsäure veresterte Polyalkylenglykole oder Polyole wie Pentaerythrit, Sobit oder Glukose. Falls mindestens ein Vernetzer bei der Copolymerisation eingesetzt wird, so betragen die angewendeten Mengen beispielsweise bis zu 2 Mol-%, z. B. 0,001 bis 1 Mol-%.

Weiterhin können die kationischen Polymerisate durch den nachträglichen Zusatz von Vernetzern modifiziert werden, d.h. durch den Zusatz von Verbindungen, die mindestens 2 gegenüber Aminogruppen reaktive Gruppen aufweisen, wie z. B.
- Di-und Polyglycidylverbindungen,
- Di- und Polyhalogenverbindungen,
- Verbindungen mit 2 oder mehr Isocyantgruppen, eventuell blockierte Kohlensäurederivate,
- Verbindungen, die 2 oder mehrer Doppelbindungen aufweisen, die für eine Michael-Addition geeignet sind,
- Di-und Polyaldehyde,
- monoethylenisch ungesättigte Carbonsäuren, deren Ester und Anhydride.

Als kationische Verbindungen kommen außerdem Polymere in Betracht, die durch Polyadditionsreaktionen erzeugt werden können wie insbesondere Polymere auf Basis von Aziridinen. Dabei können sowohl Homopolymere entstehen aber auch Pfropfpolymerisate, die durch Pfropfung von Aziridinen auf andere Polymere erzeugt werden. Auch hier kann es vorteilhaft sein, während der oder nach der Polyaddition Vernetzer zuzusetzen, die mindestens 2 Gruppen aufweisen, die mit den Aziridinen oder den gebildeten Aminogruppen reagieren können, wie z. B. Epichlorhydrin oder Dihalogenalkane. Vernetzer (s. Ullmann's Encyclopedia of Industrial Chemistry, VCH, Weinheim, 1992, Kapitel über Aziridine).

Bevorzugte Polymere dieser Art basieren auf Ethylenimin, z. B. durch Polymerisation von Ethylenimin hergestellte Homopolymerisate von Ethylenimin oder mit Ethylenimin gepfropfte Polymere wie Polyamidoamine.

Weitere geeignete kationische Polymere sind Umsetzungsprodukte von Dialkylaminen mit Epichlorhydrin oder mit di- oder multifunktionellen Epoxiden wie z. B. Umsetzungsprodukte von Dimethylamin mit Epichlorhydrin.

Als kationische Polymere eignen sich auch Polykondensate, z. B. Homo- oder Copolymere von Lysin, Arginin und Histidin. Sie können als Homopolymere oder als Copolymeren mit anderen natürlichen oder synthetischen Aminosäuren oder Lactamen eingesetzt werden. Beispielsweise eignen sich zur Copolymerisation Glycin, Alanin, Valin, Leucin, Phenylalanin, Tryptophan, Prolin,Asparagin, Glutamin, Serin, Threonin oder auch Caprolactam.

Als kationische Polymerisate können weiterhin Kondensate von difunktionellen Carbonsäuren mit multifunktionellen Aminen eingesetzt werden, wobei die multifunktionellen Amine mindestens 2 primäre Aminogruppen und mindestens eine weitere weniger reaktive, d.h. sekundäre, tertiäre oder quaternäre Aminogruppe tragen. Beispiele sind die Polykondensationsprodukte von Diethylentriamin oder Triethylentetramin mit Adipin- , Malon, Glutar- , Oxal- oder Bernsteinsäure.

Auch Aminogruppen tragende Polysaccharide wie z. B. Chitosan sind als kationische Polymerisate geeignet.

Weiterhin können alle vorstehend beschriebenen Polymere, die primäre oder sekundäre Aminogruppen tragen, mittels reaktiven Oligoethyleniminen modifiziert werden wie in der älteren EP-Anmeldung 07 150 232.2 beschrieben. In dieser Anmeldung werden Pfropfpolymere beschrieben, deren Pfropfgrundlage ausgewählt ist aus der Gruppe von Vinylamineinheiten aufweisenden Polymeren, Polyaminen, Polyamidoaminen und Polymerisaten ethylenisch ungesättigter Säuren, und die als Seitenketten ausschließlich Oligoalkyleniminseitenketten enthalten. Die Herstellung von Pfropfpolymeren mit Oligoalkyleniminseitenketten geschieht dadurch, dass man auf eine der genannten Pfropfgrundlagen mindestens ein Oligoalkylenimin pfropft, das eine terminale Aziridingruppe enthält.

### Papierherstellung

Als Faserstoffe zur Herstellung der Pulpen kommen sämtliche dafür gebräuchlichen Qualitäten in Betracht, z. B. Holzstoff, gebleichter und ungebleichter Zellstoff sowie Papierstoffe aus allen Einjahrespflanzen. Zu Holzstoff gehören beispielsweise Holzschliff, thermomechanischer Stoff (TMP), chemo-thermomechanischer Stoff (CTMP), Druckschliff, Halbzellstoff, Hochausbeute-Zellstoff und Refiner Mechanical Pulp (RMP). Als Zellstoff kommen beispielsweise Sulfat-, Sulfit- und Natronzellstoffe in Betracht. Vorzugsweise verwendet man ungebleichten Zellstoff, der auch als ungebleichter Kraftzellstoff bezeichnet wird. Geeignete Einjahrespflanzen zur Herstellung von Papierstoffen sind beispielsweise Reis, Weizen, Zuckerrohr und Kenaf. Zur Herstellung der Pulpen wird meistens Altpapier verwendet, das entweder allein oder in Mischung mit anderen Faserstoffen eingesetzt wird oder man geht von Fasermischungen aus einem Primärstoff und zurückgeführtem gestrichenem Ausschuss aus, z. B. gebleichtes Kiefernsulfat in Mischung mit zurückgeführtem gestrichenem Ausschuss. Das erfindungsgemäße Verfahren ist für die Herstellung von Papier und Pappe aus Altpapier von technischem Interesse, weil es die Festigkeitseigenschaften der zurückgeführten Fasern deutlich erhöht und hat besondere Bedeutung für die Verbesserung von Festigkeitseigenschaften von graphischen Papieren und von Verpackungspapieren. Die nach dem erfindungsgemäßen Verfahren erhältlichen Papiere haben überraschenderweise eine höhere Trockenfestigkeit als die nach dem Verfahren der WO 2006/056381 herstellbaren Papiere.

Der pH-Wert der Stoffsuspension liegt beispielsweise in dem Bereich von 4,5 bis 8, meistens bei 6 bis 7,5. Zur Einstellung des pH-Wertes kann man beispielsweise eine Säure wie Schwefelsäure oder Aluminiumsulfat verwenden.

Bei dem erfindungsgemäßen Verfahren wird vorzugsweise zunächst das kationische Polymerisat zum Papierstoff dosiert. Die Zugabe des kationischen Polymeren kann dabei zum Dickstoff (Faserkonzentration >15 g/l, z.B. in dem Bereich von 25 bis 40 g/l bis zu 60 g/l) oder vorzugsweise zu einem Dünnstoff (Faserkonzentration <15 g/l, z.B. in dem Bereich von 5 bis 12 g/l) erfolgen. Die Zugabestelle liegt vorzugsweise vor den Sieben, kann jedoch auch zwischen einer Scherstufe und einem Screen oder danach liegen. Die anionische Komponente wird meistens erst nach der Zugabe der kationischen Komponente zum Papierstoff zugegeben, kann aber auch gleichzeitig, jedoch getrennt von der kationischen Komponente zum Papierstoff dosiert werden. Weiterhin ist es auch möglich zuerst die anionische und nachfolgend die kationische Komponente zuzugeben.

Besonders vorteilhaft ist eine Verfahrensvariante, bei der man den Papierstoff auf eine Temperatur von mindestens 40 °C, z.B. 45 bis 55 °C, vorzugsweise auf mindestens 50 °C erhitzt und dann erst das wasserlösliche kationische Polymerisat und danach oder gleichzeitig, jedoch getrennt voneinander, das wasserunlösliche anionische Polymerisat dosiert. Man kann jedoch auch in den auf mindestens 40 °C erhitzen Papierstoff zunächst das wasserunlösliche anionische Polymerisat und danach das wasserlösliche kationische Polymerisat dosieren. Vorzugsweise verwendet man als wasserlösliches kationisches Polymerisat ein Vinylamineinheiten aufweisendes Polymerisat.

Das kationische Polymer wird beispielsweise in einer Menge von 0,03 bis 2,0 Gew.-%, vorzugsweise 0,1 bis 0,5 Gew.-%, bezogen auf trockenen Papierstoff, eingesetzt. Das wasserunlösliche anionische Polymerisat wird z.B. in einer Menge von 0,5 bis 10 Gew.-%, vorzugsweise 1 bis 6 Gew.-%, insbesondere von 2,5 bis 5,5 Gew.-%, bezogen auf trockenen Papierstoff, eingesetzt.

Das Gewichtsverhältnis von wasserlöslichem kationischen Polymer zu wasserunlöslichem anionischen Polymer beträgt, bezogen auf den Feststoffgehalt, beispielsweise 1 : 5 bis 1 : 20 und liegt vorzugsweise in dem Bereich von 1 : 10 bis 1 : 15 und besonders bevorzugt in dem Bereich von 1 : 10 bis 1:12.

Bei dem erfindungsgemäßen Verfahren können die üblicherweise bei der Papierherstellung verwendeten Prozeßchemikalien in den üblichen Mengen eingesetzt werden, z. B. Retentionsmittel, Entwässerungsmittel, andere Trockenverfestiger wie beispielsweise Stärke, Pigmente, Füllstoffe, optische Aufheller, Entschäumer, Biozide und Papierfarbstoffe.

Die Prozentangaben in den Beispielen bedeuten, falls nichts anderes angegeben ist, Gewichtsprozent. Der K-Wert der Polymerisate wurde nach Fikentscher, CelluloseChemie, Band 13, 58 - 64 und 71 - 74 (1932) bei einer Temperatur von 20°C in 5 gew.-%igen wässrigen Kochsalzlösungen bei einem pH-Wert von 7 und einer Polymerkonzentration von 0,5% bestimmt. Dabei bedeutet K = k 1000.

Für die einzelnen Tests wurden in Laborversuchen Blätter in einem Rapid-Köthen-Laborblattbildner hergestellt. Die Trockenreißlänge wurde gemäß DIN 53 112, Blatt 1 bestimmt. Die Ermittlung des CMT-Wertes erfolgte nach DIN 53 143, der Trockenberstdruck wurde nach DIN 53 141 ermittelt.

### Beispiele

In den Beispielen und Vergleichsbeispielen wurden folgende Polymerisate getestet:

### Kationisches Polymer A

Dieses Polymer wurde durch Hydrolyse eines Poly-N-Vinylformamids mit Salzsäure hergestellt. Der Hydrolysegrad des Polymeren betrug 50 Mol-%, d.h. das Polymer enthielt 50 Mol-% N-Vinylformamideinheiten und 50 Mol-% Vinylamineinheiten in Salzform. Der K-Wert des wasserlöslichen kationischen Polymeren betrug 90.

### Kationisches Polymer B

Herstellung wie unter Polymer A beschrieben, jedoch mit der Ausnahme, dass der Hydrolysegrad des Polymeren 30 Mol-% betrug. Das wasserlösliche kationische Polymer enthielt 70 Mol-% N-Vinylformamideinheiten und 30 Mol-% Vinylamineinheiten in Salzform. Der K-Wert des wasserlöslichen kationischen Polymeren betrug 90.

### Herstellung einer Papierstoffsuspension

Aus 100% gemischtem Altpapier wurde eine 0,5%ige wässrige Stoffsuspension hergestellt. Der pH-Wert der Suspension betrug 7,1, der Mahlgrad des Stoffs 50° Schopper-Riegler (°SR). Die Stoffsuspension wurde dann in 8 gleiche Teile geteilt und in den Beispielen 1 bis 3 sowie in den Vergleichsbeispielen 1 bis 5 unter den in den Beispielen und Vergleichsbeispielen jeweils angegebenen Bedingungen auf einem Rapid-Köthen-Blattbildner nach ISO 5269/2 zu Blättern einer Flächenmasse von 120 g/qm verarbeitet.

### Beispiel 1

Der Papierstoff wurde auf eine Temperatur von 50 °C erhitzt. Zu der so erhitzten Stoffsuspension gab man 0,25 % Polymer B (Polymer fest, bezogen auf trockenen Faserstoff). Nach einer Einwirkzeit von 5 Minuten wurde die Dispersion eines anionischen Acrylatharzes (Feststoffgehalt 50%) erhältlich durch die Suspensionspolymerisation von 68 mol-% n-Butylacrylat, 14 mol-% Styrol, 14 mol-% Acrylnitril und 4 mol-% Acrylsäure um einen Faktor 10 verdünnt. Die mittlere Teilchengröße der dispergierten Polymerteilchen betrug 192 nm. Anschließend dosierte man die verdünnte Dispersion unter leichtem Rühren zu der auf 50 °C erhitzten Faserstoffsuspension. Die eingesetzte

Acrylatharzmenge betrugt 5 % (Polymer fest), bezogen auf trockenen Faserstoff. Nach einer Einwirkungszeit von 1 Minute wurden Blätter gebildet, die man anschließend 7 Minuten bei 90°C trocknete.

### Beispiel 2

Eine weitere Probe der oben beschriebenen Papierstoffsuspension wurde bei einer Stofftemperatur von 22 °C mit 0,25 % Polymer B (Polymer fest, bezogen auf trockenen Faserstoff) behandelt. Nach einer Verweilzeit von 5 Minuten wurde die Dispersion eines anionischen Acrylatharzes (Feststoffgehalt 50%) erhältlich durch die Suspensionspolymerisation von 68 mol-% n-Butylacrylat, 14 mol-% Styrol, 14 mol-% Acrylnitril und 4 mol-% Acrylsäure um einen Faktor 10 verdünnt. Die mittlere Teilchengröße der dispergierten Polymerteilchen betrug 192 nm. Anschließend dosierte man die verdünnte Dispersion, deren Temperatur etwa 20 °C betrug, unter leichtem Rühren zu der Faserstoffsuspension, die eine Temperatur von 22 °C hatte. Die eingesetzte Acrylatharzmenge betrug 5 % (Polymer fest), bezogen auf trockenen Faserstoff. Nach einer Einwirkungszeit von 1 Minute wurden Blätter gebildet, die man anschließend 7 Minuten bei 90°C trocknete.

### Beispiel 3

Die Dispersion eines anionischen Acrylatharzes (Feststoffgehalt 50%) erhältlich durch die Suspensionspolymerisation von 68 mol-% n-Butylacrylat, 14 mol-% Styrol, 14 mol-% Acrylnitril und 4 mol-% Acrylsäure wurde um einen Faktor 10 verdünnt. Anschließend gab man die verdünnte Dispersion unter leichtem Rühren zu der Faserstoffsuspension. Die eingesetzte Acrylatharzmenge betrug 5 % (Polymer fest), bezogen auf trockenen Faserstoff. Die mittlere Teilchengröße der dispergierten Teilchen betrug 192 nm. Die mit der Dispersion vorbehandelte Faserstoffsuspension wurde anschließend auf 50 °C erhitzt. Zu der erhitzten Stoffsuspension dosierte man 0,25 % Polymer B (Polymer fest, bezogen auf trockenen Faserstoff). Nach einer Einwirkungszeit von 1 Minute wurden Blätter gebildet, die man anschließend 7 Minuten bei 90 °C getrocknete.

### Vergleichsbeispiel 1

Aus der oben beschriebenen Stoffsuspension, die eine Temperatur von 20 °C hatte, wurde ohne weitere Zusätze ein Blatt gebildet.

Die Vergleichsbeispiele 2 bis 4 wurden gemäß Beispiel 1 der WO 2006/056381 durchgeführt.

### Vergleichsbeispiel 2

Eine Probe der oben beschriebenen Papierstoffsuspension wurde bei einer Stofftemperatur von 22 °C mit 0,25 % Polymer A (Polymer fest, bezogen auf trockenen Faserstoff) versetzt. Nach einer Verweilzeit von 5 Minuten wurden 0,25 % eines wasserlöslichen Copolymerisats aus 30 % Acrylsäure und 70 % Vinylformamid zugegeben. Das Copolymer lag in Form eines Natriumsalzes vor und hatte einen K-Wert von 90. Nach einer Einwirkungszeit von 1 Minute wurden Blätter gebildet, die man anschließend 7 Minuten bei 90 °C trocknete.

### Vergleichsbeispiel 3

Eine weitere Probe der oben beschriebenen Papierstoffsuspension wurde bei einer Stofftemperatur von 22 °C mit 0,25 % Polymer B (Polymer fest, bezogen auf trockenen Faserstoff) versetzt. Nach einer Verweilzeit von 5 Minuten wurden 0,5 % eines wasserlöslichen Copolymerisats aus 30% Acrylsäure und 70% Vinylformamid zugegeben. Das Copolymer lag in Form eines Natriumsalzes vor und hatte einen K-Wert von 90. Nach einer Einwirkungszeit von 1 Minute wurden Blätter gebildet, die man anschließend 7 Minuten bei 90°C trocknete.

### Vergleichsbeispiel 4

Eine weitere Probe der oben beschriebenen Papierstoffsuspension wurde bei einer Stofftemperatur von 22 °C mit 1 % Polymer B (Polymer fest, bezogen auf trockenen Faserstoff) versetzt. Nach einer Verweilzeit von 5 Minuten wurden 1 % eines wasserlöslichen Copolymerisats aus 30% Acrylsäure und 70% Vinylformamid zugegeben. Das Copolymer lag in Form eines Natriumsalzes vor und hatte einen K-Wert von 90. Nach einer Einwirkungszeit von 1 Minute wurden Blätter gebildet, die man anschließend 7 Minuten bei 90°C trocknete.

### Vergleichsbeispiel 5

Eine weitere Probe der oben beschriebenen Papierstoffsuspension wurde bei einer Stofftemperatur von 50 °C mit 0,25 % Polymer B (Polymer fest, bezogen auf trockenen Faserstoff) versetzt. Nach einer Verweilzeit von 5 Minuten wurden 0,5 % eines wasserlöslichen Copolymerisats aus 30 % Acrylsäure und 70 % Vinylformamid zugegeben. Das Copolymer lag in Form eines Natriumsalzes vor und hatte einen K-Wert von 90. Nach einer Einwirkungszeit von 1 Minute wurden Blätter gebildet, die man anschließend 7 Minuten bei 90 °C trocknete.

Prüfung der nach den Beispielen 1 bis 3 sowie den Vergleichsbeispielen 1 bis 5 hergestellten Papierblätter

Nach einer Lagerzeit der nach den Beispielen und Vergleichsbeispielen hergestellten Blätter im Klimaraum bei konstant 23 °C und 50 % Luftfeuchtigkeit für 12 Stunden wurde jeweils die Trockenreißlänge der Blätter nach DIN 54540 ermittelt. Die Bestimmung des CMT-Wertes der klimatisierten Blätter erfolgte nach DIN 53 143, der Trockenberstdruck der Blätter wurde nach DIN 53 141 ermittelt. Die Ergebnisse sind in Tabelle 1 angegeben.

Tabelle 1

| Beispiel | Trockenreisslänge (m) | Berstdruck [kPa] | CMT30 [N] |
|---|---|---|---|
| 1 | 5213 | 532 | 251 |
| 2 | 4844 | 474 | 233 |
| 3 | 5134 | 511 | 235 |
| Vergleichsbeispiel 1 | 3598 | 307 | 141 |
| Vergleichsbeispiel 2 | 4011 | 361 | 176 |
| Vergleichsbeispiel 3 | 4678 | 401 | 217 |
| Vergleichsbeispiel 4 | 4768 | 443 | 231 |
| Vergleichsbeispiel 5 | 4489 | 383 | 211 |

## Patentansprüche

1. Verfahren zur Herstellung von Papier, Pappe und Karton mit hoher Trockenfestigkeit durch getrennte Zugabe eines wasserlöslichen kationischen Polymerisats und eines anionischen Polymerisats zu einem Papierstoff, Entwässern des Papierstoffs und Trocknen der Papierprodukte, **dadurch gekennzeichnet, dass** man als anionisches Polymerisat eine wässrige Dispersion eines wasserunlöslichen Polymeren mit einem Gehalt an Säuregruppen von 0,1 bis-10 Mol-% oder eine anionisch eingestellte wässrige Dispersion eines nichtionischen Polymerisats einsetzt.

2. Verfahren nach Anspruch 1, **dadurch gekennzeichnet, dass** das wasserunlösliche Polymer einen Gehalt an Säuregruppen von 0,1 bis 9 Mol-% aufweist.

3. Verfahren nach Anspruch 1 oder 2, **dadurch gekennzeichnet, dass** das wasserunlösliche Polymer einen Gehalt an Säuregruppen von 0,5 bis 6 Mol-% aufweist.

4. Verfahren nach einem der Ansprüche 1 bis 3, **dadurch gekennzeichnet, dass** das wasserlösliche Polymer einen Gehalt an Säuregruppen von 2 bis 6 Mol-% aufweist.

5. Verfahren nach einem der Ansprüche 1 bis 4, **dadurch gekennzeichnet, dass** die Säuregruppen ausgewählt sind unter Carboxyl-, Sulfonsäure- und Phosphonsäuregruppen.

6. Verfahren nach einem der Ansprüche 1 bis 5, **dadurch gekennzeichnet, dass** die anionischen Polymerisate
(a) mindestens ein Monomer aus der Gruppe von C₁- bis C₂₀-Alkylacrylaten, C₁- bis C₂₀-Alkylmethacrylaten, Vinylestern von bis zu 20 C-Atome enthaltenden gesättigten Carbonsäuren, Vinylaromaten mit bis zu 20 C-Atomen, ethylenisch ungesättigten Nitrilen, Vinylethern von 1 bis 10 C-Atome enthaltenden gesättigten, einwertigen Alkoholen, Vinylhalogeniden und aliphatischen Kohlenwasserstoffen mit 2 bis 8 C-Atomen und ein oder zwei Doppelbindungen,
(b) mindestens ein anionisches Monomer aus der Gruppe der ethylenisch ungesättigten C₃- bis C₈-Carbonsäuren, Vinylsulfonsäure, Acrylamido-2-methylpropansulfonsäure, Styrolsulfonsäure, Vinylphosphonsäure sowie deren Salze und gegebenenfalls
(c) mindestens ein Monomer aus der Gruppe der C₁- bis C₁₀-Hydroxyalkylacyrylate, C₁- bis C₁₀-Hydroxyalkylmethacyrylate, Acrylamid, Methacrylamid, N-C₁-bis C₂₀-Alkylacrylamide und N-C₁-bis C₂₀-AlkylMethacrylamide und gegebenenfalls
(d) mindestens eine Monomer mit mindestens zwei ethylenisch ungesättigten Doppelbindungen im Molekül
einpolymerisiert enthalten.

7. Verfahren nach einem der Ansprüche 1 bis 6, **dadurch gekennzeichnet, dass** die anionischen Polymerisate
(a) mindestens 60 Mol-% mindestens eines Monomers aus der Gruppe bestehend aus einem C₁- bis C₂₀-Alkylacrylat, einem C₁- bis C₂₀-Alkylmethacrylat, Vinylacetat, Vinylpropionat, Styrol, α-Methylstyrol, p-Methylstyrol, α-Butylstyrol, 4-n-Butylstyrol, 4-n-Decylstyrol, Acrylnitril, Methacrylnitril, Butadien und Isopren,
(b) 0,5 bis 9 Mol-% mindestens eines anionischen Monomers aus der Gruppe der ethylenisch ungesättigten C₃- bis C₅-Carbonsäuren
einpolymerisiert enthalten.

8. Verfahren nach einem der Ansprüche 1 bis 7, **dadurch gekennzeichnet, dass** die anionischen Polymerisate mindestens 80 Mol-% mindestens eines Monomers der Gruppe (a) einpolymerisiert enthalten.

9. Verfahren nach Anspruch 8, **dadurch gekennzeichnet, dass** die anionischen Polymerisate als Monomer der Gruppe (a) Mischungen aus (i) einem C₁- bis C₂₀-Alkylacrylat und/oder einem C₁- bis C₂₀-Alkylmethacrylat und (ii) Styrol, α-Methylstyrol, p-Methylstyrol, α-Butylstyrol, 4-n-Butylstyrol, Butadien und/oder Isopren im Gewichtsverhältnis 10 : 90 bis 90 : 10 einpolymerisiert enthalten.

10. Verfahren nach einem der Ansprüche 1 bis 9, **dadurch gekennzeichnet, dass** die anionischen Polymerisate eine Glastemperatur T_{g} von -30 bis 100 °C (gemessen nach DIN EN ISO 11357) haben.

11. Verfahren nach einem der Ansprüche 1 bis 10, **dadurch gekennzeichnet, dass** die anionischen Polymerisate eine Glastemperatur von -5 bis 70 °C haben.

12. Verfahren nach einem der Ansprüche 1 bis 11, **dadurch gekennzeichnet, dass** die Temperatur des Papierstoffs mindestens 40 °C beträgt.

13. Verfahren nach einem der Ansprüche 1 bis 11, **dadurch gekennzeichnet, dass** die Temperatur des Papierstoffs mindestens 50 °C beträgt.

14. Verfahren nach einem der Ansprüche 1 bis 13, **dadurch gekennzeichnet, dass** man als wasserlösliches kationisches Polymerisat ein Vinylamineinheiten aufweisendes Polymerisat einsetzt.

## Claims

1. A process for the production of paper, board and cardboard having high dry strength by separate addition of a water-soluble cationic polymer and of an anionic polymer to a paper stock, draining of the paper stock and drying of the paper products, wherein an aqueous dispersion of a water-insoluble polymer having a content of acid groups of from 0.1 to 10 mol% or an aqueous dispersion of a nonionic polymer, which dispersion has been made anionic, is used as the anionic polymer.

2. The process according to claim 1, wherein the water-insoluble polymer has a content of acid groups of from 0.1 to 9 mol%.

3. The process according to claim 1 or 2, wherein the water-insoluble polymer has a content of acid groups of from 0.5 to 6 mol%.

4. The process according to any of claims 1 to 3, wherein the water-soluble polymer has a content of acid groups of from 2 to 6 mol%.

5. The process according to any of claims 1 to 4, wherein the acid groups are selected from carboxyl, sulfo and phosphonic acid groups.

6. The process according to any of claims 1 to 5, wherein the anionic polymers comprise
(a) at least one monomer from the group consisting of C₁- to C₂₀-alkyl acrylates, C₁- to C₂₀-alkyl methacrylates, vinyl esters of saturated carboxylic acids comprising up to 20 carbon atoms, vinylaromatics having up to 20 carbon atoms, ethylenically unsaturated nitriles, vinyl ethers of saturated, monohydric alcohols comprising 1 to 10 carbon atoms, vinyl halides and aliphatic hydrocarbons having 2 to 8 carbon atoms and one or two double bonds,
(b) at least one anionic monomer from the group consisting of the ethylenically unsaturated C₃- to C₈-carboxylic acids, vinylsulfonic acid, acrylamido-2-methylpropanesulfonic acid, styrenesulfonic acid, vinylphosphonic acid and the salts thereof and optionally
(c) at least one monomer from the group consisting of the C₁- to C₁₀-hydroxyalkyl acrylates, C₁- to C₁₀-hydroxyalkyl methacrylates, acrylamide, methacrylamide, N-C₁- to C₂₀-alkylacrylamides and N-C₁- to C₂₀-alkylmethacrylamides and optionally
(d) at least one monomer having at least two ethylenically unsaturated double bonds in the molecule
incorporated in the form of polymerized units.

7. The process according to any of claims 1 to 6, wherein the anionic polymers comprise
(a) at least 60 mol% of at least one monomer from the group consisting of a C₁- to C₂₀-alkyl acrylate, a C₁- to C₂₀-alkyl methacrylate, vinyl acetate, vinyl propionate, styrene, α-methylstyrene, p-methylstyrene, α-butylstyrene, 4-n-butylstyrene, 4-n-decylstyrene, acrylonitrile, methacrylonitrile, butadiene and isoprene,
(b) from 0.5 to 9 mol% of at least one anionic monomers from the group consisting of the ethylenically unsaturated C₃- to C₅-carboxylic acids
incorporated in the form of polymerized units.

8. The process according to any of claims 1 to 7, wherein the anionic polymers comprise at least 80 mol% of at least one monomer of group (a) incorporated in the form of polymerized units.

9. The process according to claim 8, wherein the anionic polymers comprise, as monomer of group (a), mixtures of (i) a C₁- to C₂₀-alkyl acrylate and/or a C₁- to C₂₀-alkyl methacrylate and (ii) styrene, α-methylstyrene, p-methylstyrene, α-butylstyrene, 4-n-butylstyrene, butadiene and/or isoprene in the weight ratio of from 10 : 90 to 90 : 10 incorporated in the form of polymerized units.

10. The process according to any of claims 1 to 9, wherein the anionic polymers have a glass transition temperature Tg of from -30 to 100°C (measured according to DIN EN ISO 11357).

11. The process according to any of claims 1 to 10, wherein the anionic polymers have a glass transition temperature of from -5 to 70°C.

12. The process according to any of claims 1 to 11, wherein the temperature of the paper stock is at least 40°C.

13. The process according to any of claims 1 to 11, wherein the temperature of the paper stock is at least 50°C.

14. The process according to any of claims 1 to 13, wherein a polymer having vinylamine units is used as the water-soluble cationic polymer.

## Revendications

1. Procédé de fabrication de papier, de bristol et de carton présentant une résistance à sec élevée par ajout séparé d'un polymère cationique soluble dans l'eau et d'un polymère anionique à une pâte à papier, déshydratation de la pâte à papier et séchage des produits de papier, **caractérisé en ce qu'**une dispersion aqueuse d'un polymère insoluble dans l'eau ayant une teneur en groupes acides de 0,1 à 10 % en moles ou une dispersion aqueuse ajustée anioniquement d'un polymère non ionique est utilisée en tant que polymère anionique.

2. Procédé selon la revendication 1, **caractérisé en ce que** le polymère insoluble dans l'eau présente une teneur en groupes acides de 0,1 à 9 % en moles.

3. Procédé selon la revendication 1 ou 2, **caractérisé en ce que** le polymère insoluble dans l'eau présente une teneur en groupes acides de 0,5 à 6 % en moles.

4. Procédé selon l'une quelconque des revendications 1 à 3, **caractérisé en ce que** le polymère soluble dans l'eau présente une teneur en groupes acides de 2 à 6 % en moles.

5. Procédé selon l'une quelconque des revendications 1 à 4, **caractérisé en ce que** les groupes acides sont choisis parmi les groupes carboxyle, acide sulfonique et acide phosphonique.

6. Procédé selon l'une quelconque des revendications 1 à 5, **caractérisé en ce que** les polymères anioniques contiennent sous forme copolymérisée
(a) au moins un monomère du groupe constitué par les acrylates d'alkyle en C₁ à C₂₀, les méthacrylates d'alkyle en C₁ à C₂₀, les esters de vinyle d'acides carboxyliques saturés contenant jusqu'à 20 atomes C, les composés aromatiques de vinyle contenant jusqu'à 20 atomes C, les nitriles éthyléniquement insaturés, les éthers de vinyle d'alcools monovalents saturés contenant 1 à 10 atomes C, les halogénures de vinyle et les hydrocarbures aliphatiques contenant 2 à 8 atomes C et une ou deux doubles liaisons,
(b) au moins un monomère anionique du groupe constitué par les acides carboxyliques en C₃ à C₈ éthyléniquement insaturés, l'acide vinylsulfonique, l'acide acrylamido-2-méthylpropanesulfonique, l'acide styrènesulfonique, l'acide vinylphosphonique et leurs sels, et éventuellement
(c) au moins un monomère du groupe constitué par les acrylates d'hydroxyalkyle en C₁ à C₁₀, les méthacrylates d'hydroxyalkyle en C₁ à C₁₀, l'acrylamide, le méthacrylamide, les N-alkyle en C₁ à C₂₀-acrylamides et les N-alkyle en C₁ à C₂₀-méthacrylamides, et éventuellement
(d) au moins un monomère contenant au moins deux doubles liaisons éthyléniquement insaturées par molécule.

7. Procédé selon l'une quelconque des revendications 1 à 6, **caractérisé en ce que** les polymères anioniques contiennent sous forme copolymérisée
(a) au moins 60 % en moles d'au moins un monomère du groupe constitué par un acrylate d'alkyle en C₁ à C₂₀, un méthacrylate d'alkyle en C₁ à C₂₀, l'acétate de vinyle, le propionate de vinyle, le styrène, l'α-méthylstyrène, le p-méthylstyrène, l'α-butylstyrène, le 4-n-butylstyrène, le 4-n-décylstyrène, l'acrylonitrile, le méthacrylonitrile, le butadiène et l'isoprène,
(b) 0,5 à 9 % en moles d'au moins un monomère anionique du groupe constitué par les acides carboxyliques en C₃ à C₅ éthyléniquement insaturés.

8. Procédé selon l'une quelconque des revendications 1 à 7, **caractérisé en ce que** les polymères anioniques contiennent sous forme copolymérisée au moins 80 % en moles d'au moins un monomère du groupe (a).

9. Procédé selon la revendication 8, **caractérisé en ce que** les polymères anioniques contiennent sous forme copolymérisée en tant que monomère du groupe (a) des mélanges de (i) un acrylate d'alkyle en C₁ à C₂₀ et/ou un méthacrylate d'alkyle en C₁ à C₂₀ et (ii) le styrène, l'α-méthylstyrène, le p-méthylstyrène, l'α-butylstyrène, le 4-n-butylstyrène, le butadiène et/ou l'isoprène en une proportion de 10:90 à 90:10.

10. Procédé selon l'une quelconque des revendications 1 à 9, **caractérisé en ce que** les polymères anioniques ont une température de transition vitreuse T_{g} de -30 à 100 °C (mesurée selon DIN EN ISO 11357).

11. Procédé selon l'une quelconque des revendications 1 à 10, **caractérisé en ce que** les polymères anioniques ont une température de transition vitreuse de -5 à 70 °C.

12. Procédé selon l'une quelconque des revendications 1 à 11, **caractérisé en ce que** la température de la pâte à papier est d'au moins 40 °C.

13. Procédé selon l'une quelconque des revendications 1 à 11, **caractérisé en ce que** la température de la pâte à papier est d'au moins 50 °C.

14. Procédé selon l'une quelconque des revendications 1 à 13, **caractérisé en ce qu'**un polymère comprenant des unités vinylamine est utilisé en tant que polymère cationique soluble dans l'eau.
